# EUROPÄISCHE PATENTSCHRIFT

(11) **EP 2 924 140 B1**
(45) Veröffentlichungstag und Bekanntmachung des Hinweises auf die Patenterteilung: **15.11.2017**
(21) Anmeldenummer: 14161606.0
(22) Anmeldetag: 25.03.2014
(51) Int. Cl.: C22C 38/02, C22C 38/04, C22C 38/06, C22C 38/12, C22C 38/14, C21D 8/02

(54) **Verfahren zur Erzeugung eines hochfesten Stahlflachprodukts**
Method for manufacturing a high strength flat steel product
Procédé de génération d'un produit plat en acier haute résistance

(43) Veröffentlichungstag der Anmeldung: 30.09.2015
(62) Teilanmeldung aus: 17191293.4
(73) Patentinhaber: ThyssenKrupp Steel Europe AG, 47166 Duisburg (DE); thyssenkrupp AG, 45143 Essen (DE)
(72) Erfinder: Gaganov, Dr. Alexander, 45478 Mülheim an der Ruhr (DE); Gervers, Wolfgang, 47169 Duisburg (DE); Kern, Prof. Dr. Andreas, 40885 Ratingen (DE); Kolek, Gabriel, 58456 Witten (DE); Schaffnit, Elena, 40489 Düsseldorf (DE); Tschersich, Hans-Joachim, 46282 Dorsten (DE)
(74) Vertreter: Cohausz & Florack

(56) Entgegenhaltungen:
- EP-A1- 2 436 797
- US-A1- 2011 232 807
- US-A1- 2013 167 985

## Beschreibung

Die Erfindung betrifft ein Verfahren zur Erzeugung eines Stahlflachprodukts mit einer Streckgrenze von mindestens 700 MPa und mit einem zu mindestens 70 Vol.-% bainitischen Gefüge.

Bei Stahlflachprodukten der hier in Rede stehenden Art handelt es sich typischerweise um Walzprodukte, wie Stahlbänder oder Bleche sowie daraus hergestellte Zuschnitte und Platinen.

Insbesondere betrifft die Erfindung ein Verfahren zur Herstellung von hochfesten so genannten "Grobblechen", die eine Dicke von mindestens 3 mm besitzen.

Alle Angaben zu Gehalten der in der vorliegenden Anmeldung angegebenen Stahlzusammensetzungen sind auf das Gewicht bezogen, sofern nicht ausdrücklich anders erwähnt. Alle nicht näher bestimmten, im Zusammenhang mit einer Stahllegierung stehenden "%-Angaben" sind daher als Angaben in "Gew.-%" zu verstehen.

Hochfeste Stahlflachprodukte haben insbesondere im Bereich des Nutzfahrzeugbaus eine wachsende Bedeutung, da sie eine Reduzierung des Eigengewichts des Fahrzeugs und eine Steigerung der Nutzlast ermöglichen. Ein geringes Gewicht trägt nicht nur zur optimalen Nutzung der technischen Leistungsfähigkeit des jeweiligen Antriebsaggregats bei, sondern unterstützt die Ressourceneffizienz, Kostenoptimierung und den Klimaschutz.

Eine entscheidende Reduzierung des Eigengewichts von Stahlblechkonstruktionen kann durch eine Steigerung der mechanischen Eigenschaften, insbesondere der Festigkeit des jeweils verarbeiteten Stahlflachprodukts erreicht werden. Neben einer hohen Festigkeit werden von modernen, für den Nutzfahrzeugbau vorgesehenen Stahlflachprodukten aber auch gute Zähigkeitseigenschaften, ein gutes Sprödbruchwiderstandsverhalten sowie eine optimale Eignung zum Kaltumformen und Schweißen erwartet.

Es ist bekannt, dass diese Eigenschaftskombination durch Wahl eines geeigneten Legierungskonzepts und ein spezielles Herstellverfahren erreicht werden kann. Bei konventionellen Verfahren zum Herstellen hochfester Grobbleche mit einer Mindeststreckgrenze von 700 MPa wird wie folgt vorgegangen. Zunächst werden die Brammen warmgewalzt und nach dem Walzen an Luft abgekühlt. Danach werden die Bleche wiedererwärmt, gehärtet und einer Anlassbehandlung unterzogen. Der Prozess enthält also mehrere Stufen, um die mechanischen Eigenschaften zu erreichen. Die Vielzahl der damit verbundenen Herstellschritte führt zu vergleichbar hohen Herstellkosten. Auch ist eine exakte Verfahrensführung erforderlich, um die gewünschten Zähigkeitseigenschaften und Oberflächenqualitäten zu erreichen.

Aus der EP 2 130 938 A1 ist ein Verfahren zur Herstellung eines warmgewalzten Stahlflachprodukts bekannt, bei dem eine Schmelze zu Brammen vergossen wird, die neben Eisen und unvermeidbaren Verunreinigungen (in Gew.-%) 0,01 - 0,1 Gew.-% C, 0,01 - 0,1 Gew.-% Si, 0,1 - 3 Gew.-% Mn, nicht mehr als 0,1 Gew.-% P, nicht mehr als 0,03 Gew.-% S, 0,001 - 1 Gew.-% Al, nicht mehr als 0,01 Gew.-% N, 0,005 - 0,08 Gew.-% Nb und 0,001 bis 0,2 Gew.-% Ti enthält, wobei für den jeweiligen Nb-Gehalt %Nb und den jeweiligen C-Gehalt %C gilt: %Nb x %C ≤ 4.34 x 10⁻³.

Nach dem Abgießen und Erstarren der Schmelze wird bei dem bekannten Verfahren die Stahlbramme bis in einen Temperaturbereich wiedererwärmt, dessen Untergrenze in Abhängigkeit der C- und Nb-Gehalte des jeweils vergossenen Stahls bestimmt wird und dessen Obergrenze 1170 °C beträgt. Anschließend wird die wiedererwärmte Bramme bei einer Endtemperatur vorgewalzt, die 1080 - 1150 °C beträgt. Nach einer 30 - 150 Sekunden betragenden Pause, bei der die vorgewalzte Bramme bei 1000 - 1080°C gehalten wird, wird die vorgewalzte Bramme dann zu einem Warmband fertig warmgewalzt. Der Umformgrad des letzten Stichs des Warmwalzens soll 3 - 15 % betragen.

Gemäß dem bekannten Verfahren wird das Warmwalzen bei einer Warmwalzendtemperatur beendet, die mindestens der Ar3-Temperatur des verarbeiteten Stahls entspricht und höchstens 950 °C beträgt. Nach dem Ende des Warmwalzens wird das erhaltene Warmband mit einer Abkühlgeschwindigkeit von mehr als 15 °C/s auf eine Haspeltemperatur von 450 - 550 °C abgekühlt, bei der es zu einem Coil gehaspelt wird.

Im so erzeugten Warmband soll die Korngrenzdichte des in fester Lösung vorliegenden Kohlenstoffs 1 - 4,5 Atome/nm² und die Größe der an den Korngrenzen ausgeschiedenen Zementitkörner nicht mehr als 1 µm betragen. Die in dieser Weise beschaffenen und nach dem bekannten Verfahren hergestellten Stahlflachprodukte sollen bei ausreichend hoch dosierten Legierungsgehalten Zugfestigkeiten von mehr als 780 MPa aufweisen und Streckgrenzen besitzen, die bis zu 726 MPa betragen. Auf diese Weise soll das in der bekannten Weise erzeugte Warmband eine für die Verwendung im Automobilbau besonders geeignete Eigenschaftskombination aufweisen. Eine optimale Oberflächenbeschaffenheit soll dabei dadurch erreicht werden, dass die Wiedererwärmungstemperatur, auf die die Bramme vor dem Warmwalzen erwärmt wird, auf den oben genannten Temperaturbereich beschränkt und so eine übermäßige Bildung von Zunder, der beim Warmwalzen in die Warmbandoberfläche eingearbeitet würde, vermieden wird.

Neben dem voranstehend erläuterten Stand der Technik ist aus der EP 2 436 797 A1 ein hochfestes Stahlblech bekannt, das (in Masse-%) 0,03 bis 0,10 % C, 0,01 bis 1,5 % Si, 1,0 bis 2,5 % Mn, 0,1 % oder weniger P, 0,02 % oder weniger S, 0,01 - 1,2 % Al, 0,06 bis 0,15 % Ti, 0,01 % oder weniger N und als Rest Eisen und unvermeidbare Verunreinigungen enthält, wobei seine Zugfestigkeit 590 MPa oder mehr beträgt und das Verhältnis von Zugfestigkeit und Streckgrenze bei 0,80 oder mehr liegt. Das Stahlblech soll dabei eine Mikrostruktur mit mindestens 40 Flächen-% Bainit, Rest Ferrit und Martensit aufweisen. Um dies zu erreichen, wird ein aus einem entsprechend legierten Stahl gegossenes Vorprodukt auf 1150 - 1280 °C erwärmt, bei einer Warmwalzendtemperatur, die zwischen der Ar3-Temperatur und 1050 °C liegt, warmgewalzt und mit einer hohen Abkühlgeschwindigkeit von beispielsweise 45 °C/s auf eine Haspeltemperatur von weniger als 600 °C abgekühlt, wobei eine Haspeltemperatur von 300 - 500 °C eingestellt wird, wenn ein rein bainitisches Gefüge angestrebt wird.

Darüber hinaus ist aus der US 2013/167985 A1 ein Verfahren zur Herstellung eines Stahlblechs bekannt, das aus 0,05 - 0,15 % C, 0,2 - 1,2 % Si, 1,0 - 2,0 % Mn, nicht mehr als 0,04 % P, nicht mehr als 0,0030 % S, 0,005 - 0,10 % Al, nicht mehr als 0,005 % N und 0,03 - 0,13 % Ti sowie als Rest aus Fe und unvermeidbaren Verunreinigungen besteht. Dabei sollen weniger als 80 Flächen-% des Gefüges aus Bainit und der Rest aus Ferrit bestehen. Zu seiner Herstellung wird eine entsprechend zusammengesetzte Schmelze zu einem Vorprodukt vergossen, das bei einer Warmwalzendtemperatur von 800 - 1000 °C warmgewalzt und anschließend zunächst mit mindestens 55 °C/s und dann mit mindestens 120 °C/s auf höchstens 500 °C angekühlt wird. Die Zugfestigkeit des so erhaltenen Stahlblechs soll 780 MPa betragen.

Vor dem Hintergrund des voranstehend erläuterten Standes der Technik bestand die Aufgabe der Erfindung darin, ein Verfahren anzugeben, mit dem sich hochfeste Stahlbleche mit im Hinblick auf die Verwendung im Automobilbau optimierten mechanischen Eigenschaften und einer ebenso optimierten Oberflächenbeschaffenheit praxisgerecht herstellen lassen.

Die Erfindung löst diese Aufgabe durch das in Anspruch 1 angegebene Verfahren.

Vorteilhafte Ausgestaltungen der Erfindung sind in den abhängigen Ansprüchen angegeben und werden nachfolgend wie der allgemeine Erfindungsgedanke im Einzelnen erläutert.

Dementsprechend umfasst ein erfindungsgemäßes Verfahren zur Erzeugung eines Stahlflachprodukts mit einer Streckgrenze von mindestens 700 MPa und mit einem zu mindestens 70 Vol.-% bainitischen Gefüge folgende Arbeitsschritte:
a) Erschmelzen einer Stahlschmelze, die (in Gew.-%) aus
   C: 0,05 - 0,08 %,
   Si: 0,015 - 0,500 %,
   Mn: 1,60 - 2,00 %,
   P: bis zu 0,025 %,
   S: bis zu 0,010 %,
   Al: 0,020 - 0,050 %,
   N: bis zu 0,006 %,
   Cr: bis zu 0,40 %,
   Nb: 0,060 - 0,070 %,
   B: 0,0005 - 0,0025 %,
   Ti: 0,090 - 0,130 %,
   sowie aus technisch unvermeidbaren Verunreinigungen, zu denen bis zu 0,12 % Cu, bis zu 0,100 % Ni, bis zu 0,010 % V, bis zu 0,004 % Mo und bis zu 0,004 % Sb gehören, und
   als Rest aus Eisen
   besteht;
b) Vergießen der Schmelze zu einer Bramme;
c) Wiedererwärmen der Bramme auf eine
   Wiedererwärmungstemperatur von 1200 - 1300 °C;
d) Vorwalzen der Bramme bei einer 950 - 1250 °C betragenden Vorwalztemperatur und einer über das Vorwalzen erzielten Gesamtstichabnahme von mindestens 50 %;
e) Fertigwarmwalzen der vorgewalzten Bramme, wobei das Fertigwarmwalzen bei einer Warmwalzendtemperatur von 800 - 880 °C beendet wird;
f) innerhalb von höchstens 10 s nach dem Fertigwarmwalzen einsetzendes intensives Kühlen des fertig warmgewalzten Stahlflachprodukts mit einer Abkühlgeschwindigkeit von mindestens 40 K/s auf eine 550 - 620 °C betragende Haspeltemperatur;
g) Haspeln des fertig warmgewalzten Stahlflachprodukts.

Dem erfindungsgemäßen Verfahren liegt eine Stahllegierung zu Grunde, deren Legierungsbestandteile und Legierungsgehalte in engen Grenzen so aufeinander abgestimmt sind, dass bei einer betriebssicher durchzuführenden Verfahrensweise jeweils maximierte mechanische Eigenschaften und optimierte Oberflächenbeschaffenheiten erzielt werden.

Wie nachfolgend erläutert, sind Legierungsbestandteile und Legierungsgehalte der erfindungsgemäß im Arbeitsschritt a) erschmolzenen Stahllegierung so ausgewählt, dass sich bei Einhaltung der erfindungsgemäß vorgegebenen Arbeitsschritte zuverlässig ein warmgewalztes Stahlflachprodukt mit einer Eigenschaftskombination erzeugen lässt, die es für die Verwendung im Stahlleichtbau, insbesondere im Bereich des Nutzfahrzeugbaus, besonders geeignet macht:
C: Der Kohlenstoffgehalt des erfindungsgemäß verarbeiteten Stahls beträgt 0,05 - 0,08 Gew.-%. Um die gewünschten Festigkeitseigenschaften zu erreichen, ist ein C-Gehalt von wenigstens 0,05 Gew.-% erforderlich. Falls jedoch der Kohlenstoffgehalt zu hoch ist, werden die Zähigkeitseigenschaften bzw. die Schweißbarkeit und die Umformbarkeit des erfindungsgemäß verarbeiteten Stahls beeinträchtigt. Aus diesem Grund ist der Kohlenstoffgehalt auf höchstens 0,08 Gew.-% begrenzt.
Si: Silizium wird bei dem erfindungsgemäß verarbeiteten Stahl als Desoxidationsmittel sowie zum Verbessern der Festigkeitseigenschaften eingesetzt. Wenn jedoch der Siliziumgehalt zu hoch ist, werden die Zähigkeitseigenschaften, insbesondere die Zähigkeit in der Wärmeeinflusszone von Schweißverbindungen, stark beeinträchtigt. Aus diesem Grund soll der Siliziumgehalt des erfindungsgemäß verarbeiteten Stahls 0,50 Gew.-% nicht überschreiten. Zur sicheren Vermeidung von Störungen der Oberflächenqualität kann der Siliziumgehalt auf max. 0,25 Gew.-% beschränkt werden.
Mn: Mangan wird zur Einstellung der gewünschten Festigkeitseigenschaften bei guten Zähigkeitseigenschaften dem erfindungsgemäß verwendeten Stahl in Gehalten von 1,6 - 2,0 Gew.-% zugegeben. Wenn der Mangangehalt weniger als 1,60 Gew.-% beträgt, werden die geforderten Festigkeitseigenschaften nicht mit der ausreichenden Sicherheit erreicht. Durch die Beschränkung des Mn-Gehalts auf max. 2,00 Gew.-% wird eine Verschlechterung der Schweißbarkeit, der Zähigkeitseigenschaften, der Umformbarkeit und des Seigerungsverhaltens vermieden.
P: Das Begleitelement Phosphor verschlechtert die Kerbschlagarbeit und die Umformbarkeit. Der Phosphorgehalt soll daher die Obergrenze von 0,025 Gew.-% nicht überschreiten. Optimaler Weise ist der P-Gehalt auf weniger als 0,015 Gew.-% beschränkt.
S: Schwefel verschlechtert die Kerbschlagarbeit und die Umformbarkeit eines erfindungsgemäß verarbeiteten Stahls infolge von MnS-Bildung. Aus diesem Grund darf der S-Gehalt eines erfindungsgemäß verarbeiteten Stahls höchstens 0,010 Gew.-% betragen. Ein derart niedriger Schwefelgehalt kann in an sich bekannter Weise z. B. durch eine CaSi-Behandlung erzielt werden. Um die negativen Einflüsse von Schwefel auf die Eigenschaften des erfindungsgemäß verarbeiteten Stahls sicher auszuschließen, kann der S-Gehalt auf max. 0,003 Gew.-% beschränkt sein.
Al: Aluminium wird ebenfalls als Desoxidationsmittel verwendet und behindert infolge von AlN-Bildung die Vergröberung des Austenitkorns beim Austenitisieren. Liegt der Aluminiumgehalt unter 0,020 Gew.-%, laufen die Desoxidationsprozesse nicht vollständig ab. Übersteigt der Aluminiumgehalt jedoch die Obergrenze von 0,050 Gew.-%, so können sich Al₂O₃-Einschlüsse bilden. Diese wirken sich negativ auf den Reinheitsgrad und die Zähigkeitseigenschaften aus.
N: Das Begleitelement Stickstoff bildet mit Aluminium AlN oder mit Titan TiN. Wenn jedoch der Stickstoffgehalt zu hoch ist, werden die Zähigkeitseigenschaften verschlechtert. Um dies zu verhindern, ist bei einem erfindungsgemäß verarbeiteten Stahl die Obergrenze für den Stickstoff-Gehalt auf 0,006 Gew.-% festgesetzt.
Cr: Chrom kann einem erfindungsgemäß verarbeiteten Stahl optional zugegeben sein, um seine Festigkeitseigenschaften zu verbessern. Wenn der Chromgehalt zu hoch ist, werden allerdings die Schweißbarkeit und Zähigkeit in der Wärmeeinflusszone negativ beeinflusst. Daher ist bei einem erfindungsgemäß verarbeiteten Stahl die obere Grenze für den Chromgehalt auf 0,40 Gew.-% festgesetzt.
Nb: Niob ist in einem erfindungsgemäß verarbeiteten Stahl enthalten, um die Festigkeitseigenschaften durch Kornfeinung der Austenitstruktur beim temperaturgesteuerten Walzen bzw. durch Ausscheidungshärtung beim Haspeln zu unterstützen. Hierzu sind im erfindungsgemäß verarbeiteten Stahl 0,060 - 0,070 Gew.-% Nb vorhanden. Liegt der Niobgehalt unterhalb dieses Bereichs, werden die Festigkeitseigenschaften nicht erreicht. Liegt der Nb-Gehalt über der Obergrenze dieses Bereichs, verschlechtert sich die Schweißbarkeit und die Zähigkeit in der Wärmeeinflusszone einer Schweißung.
B: Der Borgehalt eines erfindungsgemäß verarbeiteten Stahls beträgt 0,0005 - 0,0025 Gew.-%. B wird zur Unterstützung der Festigkeitseigenschaften und zur Verbesserung der Härtbarkeit verwendet. Zu hohe Borgehalte verschlechtern jedoch die Zähigkeitseigenschaften.
Ti: Titan trägt ebenfalls zur Verbesserung der Festigkeitseigenschaften durch Verhinderung des Kornwachstums beim Austenitisieren bzw. durch Ausscheidungshärtung beim Haspeln bei. Um dies zu gewährleisten, betragen die Ti-Gehalte eines erfindungsgemäß verarbeiteten Stahls 0,09 - 0,13 Gew.-%. Liegt der Titangehalt unter 0,09 Gew.-%, werden die erfindungsgemäß angestrebten Festigkeitswerte nicht erreicht. Wird die Obergrenze des vorgegebenen Ti-Gehaltsbereichs überschritten, verschlechtern sich die Schweißbarkeit und die Zähigkeit in der Wärmeeinflusszone einer Schweißung.

Cu, Ni, V, Mo und Sb treten als Begleitelemente auf, die als technisch unvermeidbare Verunreinigung im Prozess der Stahlerzeugung in den erfindungsgemäß verarbeiteten Stahl gelangen. Ihre Gehalte sind auf Mengen beschränkt, die in Bezug auf die erfindungsgemäß angestrebten Eigenschafen des erfindungsgemäß verarbeiteten Stahls unwirksam sind. Dazu ist der Cu-Gehalt auf max. 0,12 Gew.-%, der Ni-Gehalt auf weniger als 0,1 Gew-%, der V-Gehalt auf höchstens 0,01 Gew.-%, der Mo-Gehalt auf weniger als 0,004 Gew.-% und der Sb-Gehalt ebenfalls auf weniger als 0,004 Gew.-% beschränkt.

Um eine gute Schweißbarkeit zu erreichen, können der C-, der Mn-, der Cr-, der Mo-, der V-, der Cu- und der Ni-Gehalt des erfindungsgemäßen Stahls innerhalb der erfindungsgemäß vorgegebenen Grenzen so eingestellt werden, dass für das nach der Formel $CE = % C + % Mn / 6 + \left(%Cr+%Mo+%V\right) / 5 + \left(%Cu+%Ni\right) / 15$
mit %C = jeweiliger C-Gehalt in Gew.-%,
%Mn = jeweiliger Mn-Gehalt in Gew.-%,
%Cr = jeweiliger Cr-Gehalt in Gew.-%,
%Mo = jeweiliger Mo-Gehalt in Gew.-%,
%V = jeweiliger V-Gehalt in Gew.-%,
%Cu = jeweiliger Cu-Gehalt in Gew.-%,
%Ni = jeweiliger Ni-Gehalt in Gew.-%,
berechnete Kohlenstoffäquivalent CE gilt: $CE \leq 0 , 5 Gew . - %$

Nach dem Gießen der Bramme wird auf eine Austenitisierungstemperatur wiedererwärmt, die 1200 - 1300 °C beträgt. Der obere Grenzwert des Temperaturbereichs, auf den die Bramme zur Austenitisierung erwärmt wird, sollte nicht überschritten werden, um eine Vergröberung des Austenitkorns und eine vermehrte Zunderbildung zu vermeiden. Im erfindungsgemäß vorgegebenen Bereich der Wiedererwärmungstemperatur von 1200 - 1300 °C kommt es noch nicht zur erhöhten Bildung von Rotzunder, der die Oberflächenqualität des erfindungsgemäß erzeugten Stahlflachprodukts mindern würde. Rotzunder bildet sich bei der Verarbeitung erfindungsgemäß zusammengesetzter Brammen ausschließlich beim Warmwalzvorgang (Arbeitsschritte d), e) des erfindungsgemäßen Verfahrens), wenn nach der Wiedererwärmung zu viel Primärzunder auf der Brammenoberfläche vorhanden ist.

Der untere Grenzwert der Wiedererwärmungstemperatur ist dagegen so festgesetzt, dass bei gleichmäßiger Temperaturverteilung die angestrebte Homogenisierung des Gefüges gewährleistet ist. Ab dieser Temperatur setzt eine weitestgehend vollständige Auflösung der in der jeweiligen Bramme vorhandenen groben Ti- und Nb-Karbonitridausscheidungen im Austenit ein. Beim abschließenden Haspeln des fertig warmgewalzten Stahlflachprodukts (Arbeitsschritt g) des erfindungsgemäßen Verfahrens) können sich dann feine Ti- oder Nb-Karbonitridausscheidungen neu bilden, die, wie erläutert, einen wesentlichen Beitrag zur Erhöhung der Festigkeitseigenschaften leisten. Auf diesem Wege ist gewährleistet, dass die erfindungsgemäß erzeugten und zusammengesetzten Stahlflachprodukte regelmäßig eine Mindeststreckgrenze von 700 MPa besitzen.

Erfindungsgemäß beträgt die Wiedererwärmungstemperatur bei der Austenitisierung der jeweiligen Bramme mindestens 1200 °C, um den angestrebten Effekt der möglichst vollständigen Auflösung der TiC- und NbC-Ausscheidungen zu erreichen. Bei einer unter 1200 °C liegenden Austenitisierungstemperatur ist die Menge der im Austenit gelösten Karbidausscheidungen von Ti und Nb dagegen so gering, dass die erfindungsgemäß genutzten Effekte nicht eintreten. Eine unterhalb von 1200 °C liegende Wiedererwärmungstemperatur hätte daher bei der Verarbeitung von Stahlflachprodukten, die aus entsprechend der erfindungsgemäß optimierten Legierungsauswahl zusammengesetzt sind, zur Folge, dass die geforderten Festigkeitseigenschaften nicht erreicht werden. Besonders sicher lässt sich die möglichst vollständige Auflösung der TiC- und NbC-Ausscheidungen dann gewährleisten, wenn die Wiedererwärmungstemperatur mindestens 1250 °C beträgt.

Ein Stahlflachprodukt, das höchste Qualitätsanforderungen an seine Oberflächenbeschaffenheit erfüllt, kann dadurch erzeugt werden, dass vor dem Vorwalzen der auf der Bramme vorhandene Zunder vollständig entfernt wird. Dies kann dadurch geschehen, dass die Brammenoberfläche nach dem Ofenaustrag und möglichst unmittelbar vor dem Vorwalzen vollständig entzundert wird. Hierzu kann die Bramme einen konventionellen Zunderwäscher durchlaufen.

Zur Erzeugung eines Stahlflachprodukts mit optimierter Oberflächenbeschaffenheit kann die Zeit t_1, die der Transfer der Bramme von der Arbeitsstation ("Wiedererwärmung (Arbeitsschritt c)") oder der optional nach dem Wiedererwärmen durchlaufenen "Entfernung des Primärzunders (Arbeitsschritt c')") bis zum Beginn des Fertigwarmwalzens (Arbeitsschritt e)) benötigt, auf maximal 300 s beschränkt werden. Dies schließt optimaler Weise das Vorwalzen ein. In einer so kurzen Transferzeit wird nur eine so geringe Menge an Primärzunder neu gebildet, dass der sich daraus beim Warmwalzen bildende Rotzunder für die Qualität der Oberfläche des nach dem Warmwalzen erhaltenen Stahlflachprodukts unschädlich ist. Im Fall, dass eine Entzunderung vor dem Vorwalzen durchgeführt wird, sollte die Transportdauer zwischen dem Entzunderungsaggregat und zum Vorwalzgerüst maximal 30 s betragen. Bei einer so kurzen Transportdauer kann sich somit keine oder allenfalls eine unschädliche dünne Oxidschicht auf der zuvor entzunderten Bramme bilden.

Im Arbeitsschritt d) wird die jeweils verarbeitete Bramme bei einer Vorwalztemperatur von 950 - 1250 °C vorgewalzt. Die beim Vorwalzen erzielte Stichabnahme beträgt insgesamt mindestens 50 %. Als gesamte Stichabnahme Δhv ist dabei das aus der Differenz der Dicken der Bramme vor (Dicke dVv) und nach (Dicke dNv) dem Vorwalzen und der Dicke dVv der Bramme vor dem Vorwalzen gebildete Verhältnis bezeichnet $\left(Δhv \left[%\right]=\left(dVv-dNv\right)/dVv\times 100%\right) .$

Die untere Grenze des für die Vorwalztemperatur vorgegebenen Bereichs und der Mindestwert der Gesamtstichabnahme Δhv sind dabei so festgesetzt, dass die Rekristallisationsvorgänge in der jeweils vorgewalzten Bramme vollständig ablaufen können. Auf diese Weise ist die Entstehung eines feinkörnigen austenitischen Gefüges vor dem Fertigwalzen gewährleistet, wodurch optimierte Zähigkeits- und Bruchdehnungseigenschaften des erfindungsgemäß erzeugten Stahlflachprodukts erreicht werden.

Die Verweil- und Pausenzeit t_2 zwischen dem Vorwalzen und dem Fertigwalzen ist auf 50 s beschränkt, um ein unerwünschtes Austenitkornwachstum zu vermeiden.

Auf das Vorwalzen folgt im Arbeitsschritt e) das Warmwalzen der vorgewalzten Bramme zu einem warmgewalzten Stahlflachprodukt mit einer Warmbanddicke, die typischerweise 3 - 15 mm beträgt. Stahlflachprodukte mit solchen Dicken werden in der Fachsprache auch als "Grobblech" bezeichnet.

Die Endtemperatur des Warmwalzens liegt dabei bei 800 - 880 °C. Durch Einhaltung dieses Warmwalz-Endtemperaturbereichs wird ein stark gestrecktes Austenitkorn im Gefüge des erhaltenen Warmbands erreicht. Durch die vergleichbar niedrige Warmwalz-Endtemperatur wird der Effekt des Warmwalzens verstärkt. Im Gefüge des erhaltenen Warmbands ist versetzungsreicher Austenit vorhanden. Dieser wandelt sich nach einer Intensivkühlung (Arbeitsschritt f)) zu einem versetzungsreichen, feinstrukturierten Bainit um, so dass die Streckgrenze angehoben wird. Die obere Grenze des Bereichs der Warmwalz-Endtemperatur ist so festgesetzt, dass keine Rekristallisation des Austenits beim Walzen in der Warmwalzfertigstraße stattfindet. Auch dies trägt zur Ausprägung eines feinkörnigen Gefüges bei. Die untere Grenztemperatur beträgt mindestens 800 °C, damit sich kein Ferrit beim Walzen bildet.

Die beim Fertigwalzen erzielte Stichabnahme Δhf beträgt insgesamt mindestens 70 %, wobei hier die Stichabnahme Δhf nach der Formel Δhf = (dVf-dNf)/dVf x 100 % (mit dVf = Dicke des Walzguts beim Einlauf in die Fertigwarmwalzstaffel und dNf = Dicke des Walzguts am Auslauf der Fertigwarmwalzstaffel) berechnet wird. Durch die hohe Stichabnahme Δhf findet die Phasenumwandlung aus stark umgeformtem Austenit statt. Dies wirkt sich positiv auf die Feinkörnigkeit aus, so dass im Gefüge des erfindungsgemäß erzeugten Stahlflachprodukts geringe Korngrößen vorliegen.

Nachdem das fertig warmgewalzte Stahlflachprodukt aus dem letzten Gerüst der Fertigwarmwalzstraße ausgetreten ist, setzt innerhalb von höchstens 10 s eine intensive Abkühlung ein, bei der das warmgewalzte Stahlflachprodukt mit einer Abkühlgeschwindigkeit dT von mindestens 40 K/s auf eine Haspeltemperatur von 550 - 620 °C abgekühlt wird.

Die Kühlpause nach dem Warmwalzen beträgt höchstens 10 s, um zu verhindern, dass es zwischen Warmwalzen und gesteuertem beschleunigten Abkühlen zu unerwünschten Gefügeveränderungen kommt.

Durch Einhaltung des erfindungsgemäß vorgegebenen Bereichs der Haspeltemperatur werden die Voraussetzungen für die Bildung eines bainitischen Gefüges des erfindungsgemäß erzeugten Stahlflachprodukts geschaffen.

Gleichzeitig hat die Wahl der Haspeltemperatur entscheidenden Einfluss auf die Ausscheidungshärtung. Dazu ist der Haspeltemperaturbereich erfindungsgemäß so gewählt, dass er einerseits unterhalb der Bainitstarttemperatur, anderseits im Ausscheidungsmaximum für die Bildung von Karbonitridausscheidungen liegt. Eine zu tiefe Haspeltemperatur würde jedoch dazu führen, dass das Ausscheidungspotenzial nicht mehr nutzbar wäre und somit die geforderte Mindeststreckgrenze nicht mehr erreicht würde. Die Abkühlbedingungen sind dabei erfindungsgemäß so gewählt, dass das warmgewalzte Stahlflachprodukt unmittelbar vor dem Haspeln ein bainitisches Gefüge mit einem Phasenanteil von mindestens 70 Vol.-% aufweist. Eine weitere Bainitbildung läuft dann im Haspel ab. Im Hinblick auf die geforderte Eigenschaftskombination optimal erweist es sich dabei, wenn das Gefüge des erfindungsgemäß erzeugten warmgewalzten Stahlflachprodukts nach dem Haspeln im technischen Sinne vollständig aus Bainit besteht. Dies wird durch Einhaltung des erfindungsgemäß vorgegebenen Bereichs der Haspeltemperatur erreicht.

Durch die hohe Abkühlgeschwindigkeit wird die Bildung von unerwünschten Phasenbestandteilen vermieden. Um dabei ein optimal planes Stahlflachprodukt zu erhalten, kann die Abkühlgeschwindigkeit der Abkühlung nach dem Warmwalzen auf 150 K/s beschränkt werden.

Die Streckgrenze der in der voranstehend erläuterten Weise erfindungsgemäß erzeugten warmgewalzten Stahlflachprodukte beträgt zuverlässig 700 - 850 MPa. Ihre Bruchdehnung liegt dabei jeweils bei mindestens 12 %. Genauso regelmäßig erreichen erfindungsgemäße Stahlflachprodukte Zugfestigkeiten von 750 - 950 MPa. Die für erfindungsgemäße Produkte ermittelte Kerbschlagarbeit liegt bei -20 °C im Bereich von 50 - 110 J und bei -40 °C im Bereich von 30 - 110 J.

Erfindungsgemäß erzeugte Stahlflachprodukte weisen ein feinkörniges Gefüge mit einer mittleren Korngröße von höchstens 20 µm auf, um eine gute Bruchdehnung und Zähigkeit zu erreichen.

Dabei liegen bei der erfindungsgemäßen Verfahrensweise die voranstehend genannten Eigenschaften bei einem warmgewalzten Stahlflachprodukt im Walzzustand nach dem Haspeln vor. Eine weitere Wärmebehandlung zur Einstellung oder Ausprägung bestimmter für die zugedachte Verwendung als hochfestes Blech im Nutzfahrzeugbau wichtiger Eigenschaften ist nicht notwendig.

Nachfolgend wird die Erfindung anhand von Ausführungsbeispielen näher erläutert.

Stahlschmelzen A - E mit der in Tabelle 1 angegebenen Zusammensetzung sind erschmolzen und in bekannter Weise zu Brammen 1 - 26 vergossen worden.

Anschließend sind die aus den Stählen A - E bestehenden Brammen auf eine Wiedererwärmungstemperatur TW durcherwärmt worden.

Aus dem Wiedererwärmungsofen sind die wiedererwärmten Brammen in weniger als 30 s zu einem Zunderwäscher transportiert worden, in dem der auf ihnen haftende Primärzunder von den Brammen entfernt worden ist.

Die aus dem Zunderwäscher austretenden Brammen sind dann zu einem Vorwalzgerüst transportiert worden, wo sie mit einer Vorwalztemperatur TVW und einer über das Vorwalzen erzielten Gesamtstichabnahme Δhv vorgewalzt worden sind.

Anschließend sind die vorgewalzten Brammen in einer Fertigwarmwalzstaffel zu Warmbändern mit einer Dicke BD und einer Breite BB fertig warmgewalzt worden. Das Warmwalzen ist jeweils mit einer gesamten Stichabnahme in der Fertigwarmstaffel Δhf bei einer Warmwalzendtemperatur TEW beendet worden. Die Zeit, die zwischen dem Austritt aus dem Zunderwäscher und dem Beginn des Fertigwarmwalzens vergangen ist, betrug jeweils weniger als 300 s.

Das aus dem letzten Gerüst austretende fertig warmgewalzte Stahlflachprodukt ist nach einer Pause t_p von 1 - 7 s, in der es an Luft langsam abgekühlt ist, mittels Intensivkühlung mit Wasser mit einer Abkühlrate dT von 50 - 120 K/s auf eine Haspeltemperatur HT abgekühlt worden. Nach der Abkühlung wiesen die Stahlflachprodukte bereits ein zu mindestens 70 Vol.-% bainitisches Gefüge auf.

Bei dieser Haspeltemperatur HT sind die erhaltenen Warmbänder jeweils zu einem Coil gehaspelt worden. Im Zuge der Abkühlung der Stahlflachprodukte im Coil kam es zur vollständigen Umwandlung des Gefüges in Bainit, so dass die erhaltenen Stahlflachprodukte ein im technischen Sinne zu 100 Vol.-% banitisches Gefüge besaßen.

In den Tabellen 2a,2b sind die bei der Verarbeitung der Brammen 1 - 26 jeweils eingestellten Verfahrensparameter Wiedererwärmungstemperatur TW, Vorwalztemperatur TVW, über das Vorwalzen erzielte Gesamtstichabnahme Δhv, Zeit t_1 zwischen dem nach dem Wiedererwärmen und vor dem Vorwalzen durchgeführten Entzundern und Beginn des Fertigwarmwalzens, Zeit t_2 Zeit zwischen Vorwalzen und Warmwalzen, über das Fertigwalzen insgesamt erzielte Stichabnahme Δhf, Endwalztemperatur TEW, Kühlpause t_p zwischen dem Ende des Warmwalzens und dem Beginn der forcierten Abkühlung, Abkühlgeschwindigkeit dT, Haspeltemperatur HT, Banddicke BD und Bandbreite BB angegeben.

Die mechanischen Eigenschaften sowie das Gefüge der erhaltenen Warmbänder sind untersucht worden.

Die Zugversuche zur Ermittlung der Streckgrenze ReH, der Zugfestigkeit Rm und der Bruchdehnung A wurden nach DIN EN ISO 6892-1 an Längsproben der Warmbänder durchgeführt.

Die Kerbschlagbiegeversuche zur Ermittlung der Kerbschlagarbeit Av bei -20 °C bzw. -40 °C und -60 °C wurden an Längsproben nach DIN EN ISO 148-1 durchgeführt.

Die Gefügeuntersuchungen erfolgten mittels Lichtmikroskop und Rasterelektronenmikroskop. Dafür wurden die Proben aus einem Viertel der Bandbreite entnommen, als Längsschliff präpariert und mit Nital (d. h. alkoholische Salpetersäure, die einen Salpetersäureanteil von 3 Vol.-% enthält) oder Natriumdisulfit geätzt. Die Bestimmung der Gefügebestandteile erfolgte mittels Flächenanalyse in Probenlage 1/3 Blechdicke, wie in H. Schumann und H. Oettel "Metallografie" 14. Auflage, 2005 WILEY-VCH Verlag GmbH & Co. KGaA, Weinheim beschrieben.

Die mechanischen Eigenschaften und die Gefügebestandteile der erfindungsgemäß erzeugten Warmbänder sind in Tabelle 3 angegeben. Die gemäß dem Verfahren der vorliegenden Erfindung hergestellten Bandbleche weisen hohe Festigkeitseigenschaften bei guten Zähigkeitseigenschaften sowie guter Bruchdehnung auf.

Die Streckgrenzen der in der voranstehend erläuterten Weise erzeugten Warmbänder liegen zwischen 700 MPa und 790 MPa. Die Bruchdehnung beträgt mindestens 12 % und die Zugfestigkeit 750 - 880 MPa. Die Kerbschlagarbeit bei -20 °C liegt im Bereich 60 bis 100 J. Bei -40 °C beträgt die Kerbschlagarbeit 40 bis 75 J und bei -60 °C liegt die Kerbschlagarbeit bei 30 - 70 J.

**Tabelle 1**

| Stahl | C | Si | Mn | P | S | Al | N | Cr | Nb | B | Ti | Cu | Ni | V | Mo | Sb |
|---|---|---|---|---|---|---|---|---|---|---|---|---|---|---|---|---|
| A | 0,060 | 0,42 | 1,77 | 0,012 | 0,0010 | 0,034 | 0,0046 | 0,04 | 0,062 | 0,0020 | 0,110 | 0,02 | 0,03 | 0,010 | 0,004 | 0,004 |
| B | 0,053 | 0,49 | 1,75 | 0,015 | 0,0014 | 0,034 | 0,0049 | 0,06 | 0,066 | 0,0020 | 0,091 | 0,02 | 0,03 | 0,005 | 0,004 | 0,004 |
| C | 0,061 | 0,22 | 1,79 | 0,014 | 0,0021 | 0,050 | 0,0047 | 0,04 | 0,063 | 0,0019 | 0,097 | 0,02 | 0,02 | 0,003 | 0,004 | 0,004 |
| D | 0,065 | 0,20 | 1,8 | 0,014 | 0,0021 | 0,040 | 0,0047 | 0,04 | 0,065 | 0,0005 | 0,110 | 0,02 | 0,02 | 0,003 | 0,004 | 0,004 |
| E | 0,070 | 0,03 | 1,89 | 0,011 | 0,0014 | 0,042 | 0,0051 | 0,04 | 0,060 | 0,0005 | 0,130 | 0,02 | 0,03 | 0,008 | 0,004 | 0,004 |

| | | | | | | | | | | | | | | | | |
|---|---|---|---|---|---|---|---|---|---|---|---|---|---|---|---|---|
| Angaben in Gew.-%, Rest Eisen und unvermeidbare Verunreinigungen | | | | | | | | | | | | | | | | |

**Tabelle 2a**

| **Nr.** | **Stahl** | **TW** | **Δhv** | **TVW** | **t_1** | **t_2** | **Δhf** | **TEW** | **t_p** | **dT** | **HT** | **BD** | **BB** |
|---|---|---|---|---|---|---|---|---|---|---|---|---|---|
| | | **[°C]** | **[%]** | **[°C]** | **[s]** | **[s]** | **[%]** | **[°C]** | **[s]** | **[K/s]** | **[°C]** | **[mm]** | **[mm]** |
| 1 | A | 1293 | 85 | 1070 | 220 | 40 | 90 | 905 | 1 | 100 | 600 | 4 | 1525 |
| 2 | A | 1296 | 80 | 1065 | 220 | 40 | 92 | 915 | 1 | 100 | 600 | 4 | 1525 |
| 3 | A | 1288 | 80 | 1045 | 225 | 40 | 92 | 895 | 2 | 100 | 605 | 4 | 1525 |
| 4 | A | 1287 | 85 | 1045 | 230 | 42 | 90 | 880 | 2 | 100 | 605 | 4 | 1530 |
| 5 | A | 1269 | 82 | 1055 | 230 | 40 | 91 | 890 | 2 | 100 | 600 | 4 | 1525 |
| 6 | A | 1300 | 82 | 1050 | 240 | 45 | 82 | 835 | 3 | 70 | 600 | 8 | 1545 |
| 7 | A | 1296 | 82 | 1050 | 245 | 41 | 82 | 810 | 4 | 70 | 600 | 8 | 1545 |
| 8 | A | 1305 | 76 | 1060 | 240 | 42 | 86 | 825 | 4 | 70 | 600 | 8 | 1755 |
| 9 | A | 1247 | 76 | 1040 | 260 | 44 | 83 | 800 | 6 | 50 | 580 | 10 | 1530 |
| 10 | B | 1291 | 80 | 1060 | 230 | 40 | 90 | 910 | 2 | 100 | 600 | 5 | 1630 |
| 11 | B | 1309 | 80 | 1110 | 240 | 44 | 90 | 870 | 2 | 100 | 610 | 5 | 1630 |
| 12 | B | 1288 | 85 | 1070 | 230 | 40 | 88 | 890 | 2 | 100 | 600 | 5 | 1540 |
| 13 | B | 1304 | 76 | 1055 | 240 | 40 | 90 | 860 | 2 | 90 | 600 | 6 | 1540 |
| 14 | B | 1285 | 85 | 1030 | 255 | 42 | 75 | 800 | 5 | 50 | 590 | 10 | 1550 |
| 15 | B | 1296 | 85 | 1100 | 210 | 40 | 93 | 850 | 2 | 120 | 600 | 3 | 1280 |
| 16 | B | 1298 | 82 | 1090 | 200 | 40 | 93 | 900 | 1 | 120 | 580 | 3 | 1275 |

**Tabelle 2b**

| **Nr.** | **Stahl** | **TW** | **Δhv** | **TVW** | **t_1** | **t_2** | **Δhf** | **TEW** | **t_p** | **dT** | **HT** | **BD** | **BB** |
|---|---|---|---|---|---|---|---|---|---|---|---|---|---|
| | | **[°C]** | **[%]** | **[°C]** | **[s]** | **[s]** | **[%]** | **[°C]** | **[s]** | **[K/s]** | **[°C]** | **[mm]** | **[mm]** |
| 17 | B | 1206 | 82 | 1067 | 205 | 40 | 93 | 870 | 1 | 120 | 610 | 3 | 1275 |
| 18 | C | 1289 | 85 | 1040 | 260 | 45 | 75 | 800 | 6 | 50 | 550 | 10 | 1550 |
| 19 | C | 1291 | 85 | 1090 | 235 | 42 | 85 | 880 | 2 | 90 | 605 | 6 | 1535 |
| 20 | C | 1214 | 82 | 1070 | 230 | 40 | 91 | 865 | 2 | 100 | 600 | 4 | 925 |
| 21 | D | 1290 | 85 | 1090 | 205 | 40 | 93 | 890 | 1 | 120 | 620 | 3 | 1280 |
| 22 | D | 1285 | 82 | 1080 | 200 | 40 | 93 | 900 | 1 | 120 | 575 | 3 | 1275 |
| 23 | E | 1290 | 76 | 1060 | 260 | 43 | 83 | 800 | 6 | 50 | 598 | 10 | 1550 |
| 24 | E | 1290 | 78 | 1090 | 235 | 40 | 89 | 860 | 3 | 90 | 615 | 6 | 1535 |
| 25 | E | 1290 | 80 | 1040 | 260 | 45 | 76 | 800 | 7 | 50 | 590 | 12 | 1530 |
| 26 | E | 1285 | 78 | 1045 | 260 | 45 | 73 | 822 | 7 | 50 | 570 | 15 | 1530 |

**Tabelle 3**

| **Nr.** | **Stahl** | **Lage am Coil** | **Zugversuch, längs** | | | **Kerbschlagbiegeversuch, längs** | | | **Gefügebestandteile** |
|---|---|---|---|---|---|---|---|---|---|
| | | | **ReH** | **Rm** | **A** | **Av-20°C** | **Av-40°C** | **Av-60°C** | |
| | | | **[MPa]** | **[MPa]** | **[%]** | **[J]** | **[J]** | **[J]** | **Vol. %** |
| 1 | A | Anfang | 770 | 852 | 19,0 | n.b. | n.b. | n.b. | 100 Bainit |
| 2 | A | Anfang | 762 | 837 | 17,0 | n.b. | n.b. | n.b. | 100 Bainit |
| 3 | A | Anfang | 749 | 819 | 18,0 | n.b. | n.b. | n.b. | 100 Bainit |
| 4 | A | Anfang | 754 | 818 | 21,0 | n.b. | n.b. | n.b. | 100 Bainit |
| 5 | A | Anfang | 737 | 809 | 24,0 | n.b. | n.b. | n.b. | 100 Bainit |
| 6 | A | Anfang | 736 | 834 | 20,3 | 70 | 44 | 31 | 100 Bainit |
| 7 | A | Anfang | 739 | 842 | 15,7 | 81 | 62 | 31 | 100 Bainit |
| 8 | A | Anfang | 716 | 817 | 17,2 | 62 | 40 | 31 | 100 Bainit |
| 9 | A | Anfang | 733 | 832 | 23,5 | 79 | 68 | 65 | 100 Bainit |
| 10 | B | Anfang | 750 | 852 | 16,0 | n.b. | n.b. | n.b. | 100 Bainit |
| 11 | B | Anfang | 752 | 841 | 22,0 | n.b. | n.b. | n.b. | 100 Bainit |
| 12 | B | Anfang | 736 | 829 | 20,0 | n.b. | n.b. | n.b. | 100 Bainit |
| 13 | B | Anfang | 734 | 860 | 17,0 | 99 | 48 | 33 | 100 Bainit |
| 14 | B | Anfang | 717 | 846 | 18,0 | 84 | 58 | 30 | 100 Bainit |
| 15 | B | Anfang | 782 | 864 | 23,0 | n.b. | n.b. | n.b. | 100 Bainit |
| 16 | B | Anfang | 779 | 857 | 24,0 | n.b. | n.b. | n.b. | 100 Bainit |
| 17 | B | Anfang | 720 | 819 | 23,0 | n.b. | n.b. | n.b. | 100 Bainit |
| 18 | C | Anfang | 705 | 813 | 19,1 | 97 | 73 | 30 | 100 Bainit |
| 19 | C | Anfang | 718 | 783 | 24,0 | 80 | 60 | 31 | 100 Bainit |
| 20 | C | Anfang | 710 | 790 | 24,0 | n.b. | n.b. | n.b. | 100 Bainit |
| 21 | D | Anfang | 720 | 850 | 22,0 | n.b. | n.b. | n.b. | 100 Bainit |
| 22 | D | Anfang | 760 | 823 | 22,0 | n.b. | n.b. | n.b. | 100 Bainit |
| 23 | E | Anfang | 712 | 820 | 20,0 | 97 | 73 | 30 | 100 Bainit |
| 24 | E | Anfang | 713 | 825 | 23,0 | 80 | 60 | 31 | 100 Bainit |
| 25 | E | Anfang | 733 | 809 | 21,0 | 72 | 53 | 42 | 100 Bainit |
| 26 | E | Anfang | 727 | 821 | 19,2 | 83 | 76 | 67 | 100 Bainit |

| | | | | | | | | | |
|---|---|---|---|---|---|---|---|---|---|
| "n.b." = "nicht bestimmt" | | | | | | | | | |

## Patentansprüche

1. Verfahren zur Erzeugung eines Stahlflachprodukts mit einer Streckgrenze von mindestens 700 MPa und mit einem zu mindestens 70 Vol.-% bainitischen Gefüge, umfassend folgende Arbeitsschritte:
a) Erschmelzen einer Stahlschmelze, die (in Gew.-%) aus C: 0,05 - 0,08 %,
Si: 0,015 - 0,500 %,
Mn: 1,60 - 2,00 %,
P: bis zu 0,025 %,
S: bis zu 0,010 %,
Al: 0,020 - 0,050 %,
N: bis zu 0,006 %,
Cr: bis zu 0,40 %,
Nb: 0,060 - 0,070 %,
B: 0,0005 - 0,0025 %,
Ti: 0,090 - 0,130 %,
sowie aus technisch unvermeidbaren Verunreinigungen, zu denen bis zu 0,12 % Cu, bis zu 0,100 % Ni, bis zu 0,010 % V, bis zu 0,004 % Mo und bis zu 0,004 % Sb gehören,
und
als Rest aus Eisen
besteht;
b) Vergießen der Schmelze zu einer Bramme;
c) Wiedererwärmen der Bramme auf eine Wiedererwärmungstemperatur von 1200 - 1300 °C;
d) Vorwalzen der Bramme bei einer 950 - 1250 °C betragenden Vorwalztemperatur und einer über das Vorwalzen erzielten Gesamtstichabnahme von mindestens 50 %;
e) Fertigwarmwalzen der vorgewalzten Bramme, wobei das Fertigwarmwalzen bei einer Warmwalzendtemperatur von 800 - 880 °C beendet wird;
f) innerhalb von höchstens 10 s nach dem Fertigwarmwalzen einsetzendes intensives Kühlen des fertig warmgewalzten Stahlflachprodukts mit einer Abkühlgeschwindigkeit von mindestens 40 K/s auf eine 550 - 620 °C betragende Haspeltemperatur;
g) Haspeln des fertig warmgewalzten Stahlflachprodukts,
wobei die Bruchdehnung der nach dem Haspeln erhaltenen warmgewalzten Stahlflachprodukte mindestens 12 % beträgt.

2. Verfahren nach Anspruch 1, **dadurch gekennzeichnet, dass** für das nach der Formel $CE = % C + % Mn / 6 + \left(%Cr+%Mo+%V\right) / 5 + \left(%Cu+%Ni\right) / 15$
mit %C = jeweiliger C-Gehalt in Gew.-%,
%Mn = jeweiliger Mn-Gehalt in Gew.-%,
%Cr = jeweiliger Cr-Gehalt in Gew.-%,
%Mo = jeweiliger Mo-Gehalt in Gew.-%,
%V = jeweiliger V-Gehalt in Gew.-%,
%Cu = jeweiliger Cu-Gehalt in Gew.-%,
%Ni = jeweiliger Ni-Gehalt in Gew.-%,
berechnete Kohlenstoffäquivalent CE der im Arbeitsschritt a) erschmolzenen Stahlschmelze gilt: $CE \leq 0 , 5 Gew . - %$

3. Verfahren nach einem der voranstehenden Ansprüche, **dadurch gekennzeichnet, dass** die Wiedererwärmungstemperatur 1250 - 1300 °C beträgt.

4. Verfahren nach einem der voranstehenden Ansprüche, **dadurch gekennzeichnet, dass** in einem zwischen dem Wiedererwärmen (Arbeitsschritt c)) und dem Vorwalzen (Arbeitsschritt d)) durchlaufenen Arbeitsschritt c') auf der jeweils verarbeiteten Bramme haftender Primärzunder entfernt wird.

5. Verfahren nach einem der voranstehenden Ansprüche, **dadurch gekennzeichnet, dass** die Transportzeit, die für den Transport der Bramme von der jeweils zuvor durchlaufenen Arbeitsstation (Arbeitsschritt c) oder optional Arbeitsschritt c')) bis zum Fertigwarmwalzen (Arbeitsschritt e)) vergeht, auf maximal 300 s beschränkt ist.

6. Verfahren nach einem der voranstehenden Ansprüche, **dadurch gekennzeichnet, dass** die zwischen dem Vorwalzen (Arbeitsschritt d)) und dem Fertigwarmwalzen (Arbeitsschritt e)) vergehende Verweilzeit höchstens 50 s beträgt.

7. Verfahren nach einem der voranstehenden Ansprüche, **dadurch gekennzeichnet, dass** die Abkühlgeschwindigkeit bei der Abkühlung im Arbeitsschritt f) höchstens 150 K/s beträgt.

8. Verfahren nach einem der voranstehenden Ansprüche, **dadurch gekennzeichnet, dass** die Dicke des nach dem Warmwalzen erhaltenen warmgewalzten Stahlflachprodukts 3 - 15 mm beträgt.

9. Verfahren nach einem der voranstehenden Ansprüche, **dadurch gekennzeichnet, dass** die Streckgrenze der nach dem Haspeln erhaltenen warmgewalzten Stahlflachprodukte 700 - 850 MPa beträgt.

10. Verfahren nach einem der voranstehenden Ansprüche, **dadurch gekennzeichnet, dass** die Zugfestigkeit der nach dem Haspeln erhaltenen warmgewalzten Stahlflachprodukte 750 - 950 MPa beträgt.

11. Verfahren nach einem der voranstehenden Ansprüche, **dadurch gekennzeichnet, dass** die Kerbschlagarbeit der nach dem Haspeln erhaltenen warmgewalzten Stahlflachprodukte bei -20 °C im Bereich von 50 - 110 J liegt.

12. Verfahren nach einem der voranstehenden Ansprüche, **dadurch gekennzeichnet, dass** die nach dem Haspeln erhaltenen warmgewalzten Stahlflachprodukte ein bis auf technisch unvermeidbare sonstige Gefügebestandteile ausschließlich bainitisches Gefüge besitzen.

13. Verfahren nach einem der voranstehenden Ansprüche, **dadurch gekennzeichnet, dass** der mittlere Korndurchmesser des Gefüges der nach dem Haspeln erhaltenen warmgewalzten Stahlflachprodukte höchstens 20 µm beträgt.

## Claims

1. Method for producing a flat steel product having a yield strength of at least 700 MPa and having a structure which is up to at least 70 vol.% bainitic, comprising the work steps of:
a) melting a steel melt which consists (in wt.%) of
C: 0.05-0.08 %,
Si: 0.015-0.500 %,
Mn: 1.60-2.00 %,
P: up to 0.025 %,
S: up to 0.010 %,
Al: 0.020-0.050 %,
N: up to 0.006 %,
Cr: up to 0.40 %,
Nb: 0.060-0.070 %,
B: 0.0005-0.0025 %,
Ti: 0.090-0.130 %,
and of technically unavoidable impurities, including up to 0.12 % Cu, up to 0.100 % Ni, up to 0.010 % V, up to 0.004 % Mo and up to 0.004 % Sb, and the remainder consisting of iron;
b) casting the melt into a slab;
c) reheating the slab to a reheating temperature of from 1200-1300 °C;
d) pre-rolling the slab at a pre-rolling temperature of from 950-1250 °C and with a total pass reduction achieved by means of the pre-rolling of at least 50 %;
e) finish-hot-rolling the pre-rolled slab, the finish-hot-rolling being terminated at a hot-rolling end temperature of from 800-880 °C;
f) within at most 10 s after the finish-hot-rolling, starting the intensive cooling of the finish-hot-rolled flat steel product at a cooling speed of at least 40 K/s to a coiling temperature of from 550-620 °C;
g) coiling the finish-hot-rolled flat steel product,
wherein the elongation at break of the hot-rolled flat steel product obtained after the coiling is at least 12 %.

2. Method according to Claim 1, **characterised in that**, for the carbon equivalent CE of the steel melt melted in the work step a), which is calculated according to the formula $CE = % C + % Mn / 6 + \left(%Cr+%Mo+%V\right) / 5 + \left(%Cu+%Ni\right) / 15 ,$
where %C = respective C content in wt.-%,
%Mn = respective Mn content in wt.%,
%Cr = respective Cr content in wt.%,
%Mo = respective Mo content in wt.%,
%V = respective V content in wt.%,
%Cu = respective Cu content in wt.%,
%Ni = respective Ni content in wt.%,
the following applies: $CE \leq 0.5 wt . %$

3. Method according to any of the preceding claims, **characterised in that** the reheating temperature is from 1250-1300 °C.

4. Method according to any of the preceding claims, **characterised in that**, in a work step c', which is passed through between the reheating (work step c)) and the pre-rolling (work step d)), furnace scales adhering to the respectively processed slab are removed.

5. Method according to any of the preceding claims, **characterised in that** the transport time, which elapses for the transportation of the slab from the work station previously passed through in each case (work step c) or optionally work step c')) to the finish-hot-rolling (work step e)), is restricted to a maximum of 300 s.

6. Method according to any of the preceding claims, **characterised in that** the holding time which elapses between the pre-rolling (work step d)) and the finish-hot-rolling (work step e)) is at most 50 s.

7. Method according to any of the preceding claims, **characterised in that** the cooling speed in the case of the cooling in work step f) is at most 150 K/s.

8. Method according to any of the preceding claims, **characterised in that** the thickness of the hot-rolled flat steel product obtained after the hot-rolling is 3-15 mm.

9. Method according to any of the preceding claims, **characterised in that** the yield strength of the hot-rolled flat steel products obtained after the coiling is from 700-850 MPa.

10. Method according to any of the preceding claims, **characterised in that** the tensile strength of the hot-rolled flat steel products obtained after the coiling is from 750-950 MPa.

11. Method according to any of the preceding claims, **characterised in that** the notch impact energy of the hot-rolled flat steel products obtained after the coiling, at - 20 °C, is in the range of from 50-110 J.

12. Method according to any of the preceding claims, **characterised in that** the hot-rolled flat steel products obtained after the coiling have an exclusively bainitic structure except for miscellaneous structural constituents which are technically unavoidable.

13. Method according to any of the preceding claims, **characterised in that** the average grain diameter of the structure of the hot-rolled flat steel products obtained after the coiling is at most 20 µm.

## Revendications

1. Procédé de génération d'un produit plat en acier présentant une limite d'élasticité d'au moins 700 MPa et une microstructure bainitique d'au moins 70 % en volume, ledit procédé comportant les étapes de travail suivantes consistant à :
a) faire fondre une masse d'acier contenant (% en poids) du
C : 0,05 - 0,08 %,
Si : 0,015 - 0,500 %,
Mn : 1,60 - 2,00 %,
P : jusqu'à 0,025 %,
S : jusqu'à 0,010 %,
Al : 0,020 - 0,050 %,
N : jusqu'à 0,006 %,
Cr : jusqu'à 0,40 %,
Nb : 0,060 - 0,070 %,
B : 0,0005 - 0,0025 %,
Ti : 0,090 - 0,130 %,
ainsi que des impuretés techniquement inévitables parmi lesquelles l'on compte jusqu'à 0,12 % Cu, jusqu'à 0,100 % Ni, jusqu'à 0,010 % V, jusqu'à 0,004 % Mo et jusqu'à 0,004 % Sb,
et
le reste étant du Fe ;
b) couler la masse en fusion pour former une brame ;
c) chauffer à nouveau la brame à une température de réchauffement de 1200 -1300 °C ;
d) pré-laminer la brame à une température de pré-laminage de 950 -1250 °C et à obtenir une réduction d'épaisseur totale d'au moins 50 % lors du pré-laminage ;
e) soumettre la brame pré-laminée à un laminage de finition à chaud, où le laminage de finition à chaud est terminé lors d'une température finale de laminage à chaud de 800 -880 °C ;
f) refroidir intensément le produit plat en acier, qui a été soumis à un laminage de finition à chaud, dans un laps de temps tout au plus de 10s après avoir terminé le laminage de finition à chaud, à une température d'enroulement de 550 - 620 °C avec une vitesse de refroidissement d'au moins 40 K/s ;
g) enrouler le produit plat en acier qui a été soumis à un laminage de finition à chaud,
où l'allongement à la rupture du produit plat en acier laminé à chaud, obtenu après l'enroulement, est au moins de 12 %.

2. Procédé selon la revendication 1, **caractérisé en ce que** selon la formule $CE = % C + % Mn / 6 + \left(%Cr+%Mo+%V\right) / 5 + \left(%Cu+%Ni\right) / 15$
avec % C = teneur respective en C % en poids
% Mn = teneur respective en Mn % en poids
% Cr = teneur respective en Cr % en poids
% Mo = teneur respective en Mo % en poids
% V = teneur respective en V % en poids
% Cu = teneur respective en Cu % en poids
% Ni = teneur respective en Ni % en poids
pour l'équivalent en carbone calculé CE de la masse d'acier en fusion dans l'étape de travail a) la formule suivante s'applique : $CE \leq 0 , 5 % en poids$

3. Procédé selon l'une quelconque des revendications précédentes, **caractérisé en ce que** la température de réchauffement est de 1250 - 1300 °C.

4. Procédé selon l'une quelconque des revendications précédentes, **caractérisé en ce que** dans une étape de travail c') traversée entre le réchauffement (étape de travail c)) et le pré-laminage (étape de travail d)), l'étape primaire adhérente sur la brame respectivement transformée est retirée.

5. Procédé selon l'une quelconque des revendications précédentes, **caractérisé en ce que** le temps de transport requis pour le transport de la brame depuis le poste de travail traversé précédemment (étape de travail c) ou étape de travail optionnelle c')) jusqu'au laminage de finition à chaud (étape de travail e)) est limité tout au plus à 300 s.

6. Procédé selon l'une quelconque des revendications précédentes, **caractérisé en ce que** le temps de séjour s'écoulant entre le pré laminage (étape de travail d)) et le laminage de finition à chaud (étape de travail e)) est tout au plus de 50 s.

7. Procédé selon l'une quelconque des revendications précédentes, **caractérisé en ce que** la vitesse de refroidissement lors du refroidissement dans l'étape de travail f) est tout au plus de 150 K/s.

8. Procédé selon l'une quelconque des revendications précédentes, **caractérisé en ce que** l'épaisseur du produit plat en acier laminé à chaud obtenu après le laminage à chaud est de 3 - 15 mm.

9. Procédé selon l'une quelconque des revendications précédentes, **caractérisé en ce que** la limite d'élasticité des produits plats en acier laminés à chaud obtenus après l'enroulement est de 700 - 850 MPa.

10. Procédé selon l'une quelconque des revendications précédentes, **caractérisé en ce que** la résistance à la traction des produits plats en acier laminés à chaud obtenus après l'enroulement est de 750 - 950 MPa.

11. Procédé selon l'une quelconque des revendications précédentes, **caractérisé en ce que** l'indice de résilience des produits plats en acier laminés à chaud obtenus après l'enroulement se situe dans une plage de 50 - 110 J par -20 °C.

12. Procédé selon l'une quelconque des revendications précédentes, **caractérisé en ce que** les produits plats en acier laminés à chaud obtenus après l'enroulement possèdent exclusivement une microstructure bainitique outre d'autres constituants structurels techniquement inévitables.

13. Procédé selon l'une quelconque des revendications précédentes, **caractérisé en ce que** le diamètre de grain moyen de la microstructure des produits plats en acier obtenus après l'enroulement est tout au plus de 20 µm.
